# EUROPÄISCHE PATENTSCHRIFT

(11) **EP 2 801 133 B1**
(45) Veröffentlichungstag und Bekanntmachung des Hinweises auf die Patenterteilung: **26.07.2017**
(21) Anmeldenummer: 12791753.2
(22) Anmeldetag: 27.11.2012
(51) Int. Cl.: H01T 13/38, H01T 13/41

(54) **ISOLATOR FÜR EINE ZÜNDKERZE UND ZÜNDKERZE MIT DERARTIGEM ISOLATOR**
ISOLATOR FOR AN IGNITION PLUG AND IGNITION PLUG COMPRISING SUCH AN ISOLATOR
ISOLATEUR POUR BOUGIE D'ALLUMAGE ET BOUGIE D'ALLUMAGE ÉQUIPÉE D'UN TEL ISOLATEUR

(30) Priorität: 03.01.2012 DE 102012200041
(43) Veröffentlichungstag der Anmeldung: 12.11.2014
(73) Patentinhaber: Robert Bosch GmbH, 70442 Stuttgart (DE)
(72) Erfinder: MOC, Andre, 02779 Grossschoenau (DE)
(86) Internationale Anmeldenummer: PCT/EP2012/073654
(87) Internationale Veröffentlichungsnummer: WO 2013/102520

(56) Entgegenhaltungen:
- EP-A1- 0 349 183
- GB-A- 2 136 874
- JP-A- 2 152 185
- US-A- 2 053 369

## Beschreibung

### Stand der Technik

Die vorliegende Erfindung betrifft einen Isolator (Kerzenstein) für eine Zündkerze mit verbesserter elektromagnetischer Verträglichkeit sowie eine Zündkerze mit einem erfindungsgemäßen Isolator.

Isolatoren für Zündkerzen sind aus dem Stand der Technik in unterschiedlichen Ausgestaltungen bekannt. Insbesondere bei Fahrzeugen werden in jüngster Zeit immer mehr elektrische bzw. elektronische Einrichtungen verwendet. Aufgrund der hohen Spannungen spielt hierbei insbesondere auch die Zündkerze bei der gegenseitigen elektromagnetischen Verträglichkeit der Einrichtungen eine entscheidende Rolle. Da bei Fahrzeugen zusätzlich ein Trend zu Brennkraftmaschinen mit höheren Drücken vorhanden ist, wird diese Problematik in Zukunft noch weiter verschärft, da dies zu höheren Zündspannungen und damit zu höheren möglichen Störpegeln führen kann. Dabei wird üblicherweise die bei dem Zündvorgang entstandene Störung auf die Zündkerze übertragen und kann dadurch an Kabel oder dergleichen weiter ausgestrahlt bzw. weitergeführt werden. Es wäre daher wünschenswert, die auftretende Störung möglichst schon während deren Übertragung auf die Zündkerze zu unterdrücken.

Die EP 0 349 183 offenbart einen Isolator gemäß dem Oberbegriff des Anspruchs 1.

### Offenbarung der Erfindung

Der erfindungsgemäße Isolator mit den Merkmalen des Anspruchs 1 weist demgegenüber den Vorteil auf, dass dieser auch bei hohen Zündspannungen eine exzellente elektromagnetische Verträglichkeit aufweist. Dabei umfasst der erfindungsgemäße Isolator wenigstens zwei Bereiche aus unterschiedlichen Keramikmaterialien, welche voneinander durch wenigstens eine erste Schutzschicht getrennt sind. Dabei weist die erste Schutzschicht eine Sintertemperatur auf, welche kleiner ist als eine Sintertemperatur sowohl des ersten Keramikmaterials als auch des zweiten Keramikmaterials. Dadurch bildet die Schutzschicht bei Erreichen ihrer Sintertemperatur eine inerte Diffusionsbarriere, so dass eine Trennung der beiden Keramikmaterialien des ersten und zweiten Bereichs während des weiteren Sintervorgangs sichergestellt ist. Hierdurch können insbesondere Reaktionen der beiden Keramikmaterialien verhindert werden. Somit können dann im Verlauf des weiteren Sintervorgangs auch die beiden Keramikmaterialien gesintert werden, so dass als Ergebnis ein keramisches Bauteil aus zwei verschiedenen Keramikmaterialen erhalten wird, welche zwischen sich eine Schutzschicht aufweisen. Insbesondere sind dadurch auch höhere Sintertemperaturen möglich, so dass das erste und zweite Keramikmaterial unabhängig von den jeweiligen einzelnen Sintertemperaturen hinsichtlich ihrer optimalen Eignung für eine verbesserte elektromagnetische Verträglichkeit ausgewählt werden können und einen einteiligen Isolator bilden können.

Die Unteransprüche zeigen bevorzugte Weiterbildungen der Erfindung.

Vorzugsweise umfasst der Isolator ferner eine zweite Schutzschicht mit einer vierten Sintertemperatur, welche kleiner als die dritte Sintertemperatur der ersten Schutzschicht ist und welche kleiner als die Sintertemperaturen des ersten und zweiten Keramikmaterials ist. Hierdurch kann eine Redundanz hinsichtlich der inerten Diffusionsbarriere ermöglicht werden. Alternativ kann die zweite Schutzschicht auch als Abstandshalter verwendet werden, um einen direkten Kontakt zwischen der ersten Schutzschicht und einem der Keramikmaterialien zu vermeiden.

Besonders bevorzugt sind dabei die erste und zweite Schutzschicht gleich dick. Weiter bevorzugt liegen die Sintertemperaturen der beiden Schutzschichten innerhalb eines Temperaturfensters von 100 K.

Weiter bevorzugt ist eine Dicke der ersten und/oder zweiten Schutzschicht in einem Bereich von 5 bis 50 µm, vorzugsweise in einem Bereich von 10 bis 40 µm, und besonders bevorzugt in einem Bereich von 20 bis 30 µm.

Weiter bevorzugt ist ein Unterschied der Sintertemperatur der ersten und/oder zweiten Schutzschicht zum ersten und/oder zweiten Keramikmaterial in einem Bereich von 100 K.

Gemäß einer bevorzugten Ausgestaltung der vorliegenden Erfindung ist ferner ein Unterschied der Sintertemperaturen zwischen dem ersten Keramikmaterial und/oder dem zweiten Keramikmaterial und/oder der ersten und/oder der zweiten Schutzschicht in einem Bereich von 100 K.

Bevorzugt umfasst das erste Keramikmaterial Al₂O₃ und ist besonders bevorzugt vollständig aus Al₂O₃. Weiter bevorzugt umfasst das erste Keramikmaterial wenigstens einen Zusatzwerkstoff, insbesondere CaO und/oder SiO₂ und/oder MgO. Besonders bevorzugt beträgt ein Gewichtsanteil des Zusatzwerkstoffs am Gesamtgewicht des ersten Keramikmaterials im fertiggestellten Isolator maximal 15% und besonders bevorzugt maximal 10%.

Gemäß einer weiteren bevorzugten Ausgestaltung der Erfindung umfasst das zweite Keramikmaterial TiO₂.

Weiter bevorzugt umfasst die erste Schutzschicht Nano Al₂O₃ oder MgO oder MgO-stabilisiertes ZrO₂ oder MgAl₂O₄. Besonders bevorzugt ist die erste und/oder zweite Schutzschicht dabei nur aus einem einzigen Material hergestellt.

Weiter bevorzugt umfasst die zweite Schutzschicht MgO oder MgAl₂O₄.

Um eine besonders gute elektromagnetische Verträglichkeit des Isolators bereitzustellen, weist das zweite Keramikmaterial eine größere Permittivität als das erste Keramikmaterial auf. Durch diese Maßnahme kann eine Kapazität des Isolators erhöht werden, was zu einer signifikanten Reduktion von elektromagnetischen Störungen durch die Zündkerze führt. Besonders bevorzugt sind die beiden Keramikmaterialien dabei in einem Bereich des Isolators angeordnet, welcher im montierten Zustand in der Zündkerze an einer Position eines Widerstandselements der Zündkerze liegt. Besonders bevorzugt überdecken die beiden Keramikmaterialien des Isolators dabei den Bereich des Widerstandselements in der Zündkerze in Längsrichtung vollständig und umgeben dieses ringförmig.

Weiter bevorzugt ist eine Dicke des ersten Keramikmaterials und/oder des zweiten Keramikmaterials in Radialrichtung um den Faktor 10 größer als eine Dicke der ersten Schutzschicht und/oder der zweiten Schutzschicht in Radialrichtung.

Weiter bevorzugt beträgt eine Permittivität des zweiten Keramikmaterials ungefähr das Drei- bis Vierfache der Permittivität des ersten Keramikmaterials. Durch die Einhaltung dieses Verhältnisses zwischen den Permittivitäten der beiden Keramikmaterialien kann die Kapazität des Isolators gezielt beeinflusst werden, was sich günstig auf eine Zündspannung und die Zündzuverlässigkeit der Zündkerze auswirkt.

### Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Schnittansicht einer Zündkerze gemäß einem ersten Ausführungsbeispiel der Erfindung,
- Figur 2: eine schematische Teilschnittansicht eines Doppelschichtbereichs der Zündkerze von Figur 1,
- Figur 3: eine schematische Teilschnittansicht eines Isolators gemäß einem zweiten Ausführungsbeispiel der Erfindung, und
- Figur 4: eine schematische Schnittansicht einer Zündkerze gemäß einem dritten Ausführungsbeispiel der Erfindung.

### Bevorzugte Ausführungsformen der Erfindung

Nachfolgend werden bevorzugte Ausführungsbeispiele der Erfindung im Detail beschrieben, wobei jeweils gleiche bzw. funktional gleiche Teile mit den gleichen Bezugszeichen bezeichnet sind.

Wie aus der in Figur 1 gezeigten Zündkerze 1 des ersten Ausführungsbeispiels ersichtlich ist, umfasst die Zündkerze 1 einen Isolator 2, eine Mittelelektrode 3, eine Masseelektrode 7, ein Gehäuse 5 und einen Anschlussbolzen 8. Die Mittelelektrode 3 verläuft durch eine Durchgangsöffnung 20 im Isolator 2, welche von einem anschlussseitigen Ende 21 bis zu einem elektrodenseitigen Ende 22 verläuft. Die Mittelelektrode 3 umfasst ein Widerstandselement 4, welches ungefähr in einem mittleren Bereich des Isolators 2 angeordnet ist. Über den Anschlussbolzen 8 wird eine elektrische Verbindung mit einer Zündspule hergestellt.

Wie weiter aus Figur 1 ersichtlich ist, umfasst der Isolator 2 einen ersten Bereich eines ersten Keramikmaterials 23 und einen zweiten Bereich eines zweiten Keramikmaterials 24. Die beiden Keramikmaterialien sind dabei derart ausgewählt, dass sie unterschiedliche Permittivitäten aufweisen, wobei eine erste Permittivität der ersten Keramik kleiner als eine zweite Permittivität der zweiten Keramik ist. Der Isolator 2 ist dabei als einteiliges Bauteil ausgebildet, wobei die zweite Keramik auf die erste Keramik aufgebracht ist. Hierdurch ergibt sich am Isolator 2 ein Doppelschichtbereich 6, in welchem die erste und zweite Keramik in radialer Richtung zu einer Längsachse X-X der Zündkerze angeordnet sind (vergleiche Figur 1). Der Doppelschichtbereich 6 des Isolators ist dabei in der Zündkerze 1 in Längsrichtung auf Höhe des Widerstandselements 4 angeordnet. Ferner ist, wie aus Figur 2 ersichtlich ist, zwischen den beiden Keramikmaterialien eine Schutzschicht 30 angeordnet.

Wie aus Figur 1 ersichtlich ist, ist die zweite Keramik dabei an der Außenseite der ersten Keramik angebracht. Weiterhin wird die zweite Keramik noch von einem Bereich des Gehäuses 5 umschlossen.

Die Schutzschicht 30 ist dabei aus einem dritten Keramikmaterial hergestellt und weist eine dritte Sintertemperatur auf, welche kleiner ist, als eine erste Sintertemperatur des ersten Keramikmaterials 23 und eine zweite Sintertemperatur des zweiten Keramikmaterials 24. Somit weist die Schutzschicht 30 eine deutlich höhere Sinteraktivität auf, so dass sich während des Sintervorgangs zuerst eine Verfestigung und Verdichtung der Schutzschicht 30 infolge der Temperaturbehandlung auftritt, so dass eine strikte Trennung zwischen dem ersten und zweiten Keramikmaterial möglich ist. Bei weiter ansteigender Temperatur ist die Schutzschicht 30 somit schon ausreichend verdichtet, so dass vor Beginn der Sintervorgänge im ersten und zweiten Keramikmaterial schon eine Trennung der beiden Keramikmaterialien gegeben ist. Hierdurch kann insbesondere eine Reaktion zwischen Bestandteilen des ersten und zweiten Keramikmaterials verhindert werden, so dass weder das erste noch das zweite Keramikmaterial an Bestandteilen, beispielsweise Erdalkali-Bestandteilen, verarmt.

Das erste Keramikmaterial 23 des ersten Bereichs umfasst Al₂O₃ mit einem ungefähr 10%igen Anteil von CaO-/SiO₂-/MgO-Glas und benötigt eine Sintertemperatur von ca. 1600°C für eine vollständige Verdichtung. Das zweite Keramikmaterial 24 des zweiten Bereichs ist beispielsweise aus CaTiO₃ hergestellt und weist eine Sintertemperatur von ca. 1500°C auf. Somit würden Temperaturen von über 1500°C in diesem Ausführungsbeispiel zu einer Reaktion der beiden Keramikmaterialien führen. Das dritte Keramikmaterial der Schutzschicht 30 ist daher beispielsweise Nano-Al₂O₃, welches im Vergleich mit üblichem Al₂O₃ eine deutlich reduzierte Sintertemperatur aufweist. Alternativ könnte die Schutzschicht 30 auch aus mit MgO-vollstabilisertem ZrO₂ aufgebaut oder MgAl₂O₄ oder eine Mischung aus Al₂O₃ und ZrO₂ sein.

Wie aus Figur 1 ersichtlich ist, weist der Doppelschichtbereich 6 eine Länge L1 in Längsrichtung X-X der Zündkerze auf, welche gleich lang wie eine Länge L2 des Widerstandselements 4 in Längsrichtung X-X ist. Der Doppelschichtbereich 6 umgibt dabei das Widerstandselement 4 ringförmig und überdeckt somit die gesamte Länge L1 des Widerstandselements 4 in Längsrichtung X-X und in Umfangsrichtung. Weiterhin ist eine maximale Dicke D1 der ersten Keramik 23 im Doppelschichtbereich 6 gleich wie eine minimale Dicke D2 der zweiten Keramik 24 im Doppelschichtbereich 6 des Isolators. Die minimale Dicke D2 ist dabei in diesem Ausführungsbeispiel am zur Elektrode gerichteten Ende der zweiten Keramik 24 vorhanden, in welchem das Gehäuse 5 und der Isolator 2 eine Verjüngung erfahren.

Durch das Vorsehen der zweischichtigen Keramik auf Höhe des Widerstandselements 4 wird eine Kapazität C der Zündkerze in diesem Bereich erhöht, wobei eine Kapazität im elektrodennahen Bereich der Zündkerze unverändert bleibt, da hier keinerlei Änderungen in der Keramik des Isolators 2 vorgenommen werden. Somit wird erfindungsgemäß die Kapazität der Zündkerze in deren Längsrichtung X-X im mittleren Bereich verändert, wobei durch die höhere Kapazität im mittleren Bereich der Zündkerze eine elektromagnetische Verträglichkeit der Zündkerze verbessert wird. Dadurch ist es insbesondere möglich, eine Spannung der Zündspule für die Zündkerze zu erhöhen, ohne dass dadurch negative Auswirkungen auf die elektromagnetische Verträglichkeit der Zündkerze ausgehen. Die Zündkerze des ersten Ausführungsbeispiels weist dabei im Vergleich mit einer Zündkerze mit einem Isolator 2, welcher vollständig aus der ersten Keramik 23 hergestellt ist, eine Verbesserung der elektromagnetischen Verträglichkeit um 3 dB auf.

Figur 3 zeigt ein alternatives Ausführungsbeispiel für einen Isolator 2, bei dem eine erste Schutzschicht 30 und eine zweite Schutzschicht 31 vorgesehen sind. Eine Dicke D3 der ersten Schutzschicht 30 ist dabei gleich einer Dicke D4 der zweiten Schutzschicht 31. Die zweite Schutzschicht 31 kann beispielsweise aus MgO oder MgAl₂O₄ aufgebaut sein und muss nicht zwingend dicht sintern, solange die erste Schutzschicht dicht sintert. Sie kann jedoch einfach noch eine zusätzliche Diffusionsbarriere zum zweiten Bereich 24 des zweiten Keramikmaterials darstellen. Insbesondere kann dadurch ein Verlust von Bestandteilen des zweiten Keramikmaterials an die erste Schutzschicht 30 vermieden werden.

Figur 4 zeigt eine Zündkerze 1 gemäß einem dritten Ausführungsbeispiel der Erfindung. Bei diesem Ausführungsbeispiel ist der Isolator 2 ohne Doppelschichtbereich gebildet. Der Isolator 2 ist weiterhin ein einteiliges Bauteil, jedoch weist er einen ersten zur Elektrode gerichteten ersten Bereich auf, der ausschließlich aus der ersten Keramik 23 gebildet wird, und einen zweiten, zum Anschlussbolzen 8 gerichteten Bereich auf, welcher ausschließlich aus der zweiten Keramik 24 gebildet ist. Die zweite Keramik 24 überdeckt dabei ein Widerstandselement 4 in Längsrichtung X-X der Zündkerze vollständig. Die Schutzschicht 30 zwischen dem ersten Bereich 23 und dem zweiten Bereich 24 ist dabei, wie aus Figur 4 ersichtlich ist, senkrecht zu einer Längsrichtung X-X des Isolators 2 angeordnet. Die Schutzschicht 30 kann dabei nur eine Schicht oder auch zwei oder mehr Schichten umfassen. Wie aus Figur 4 ersichtlich ist, beginnt die zweite Keramik 24 dabei an einem zur Elektrode gerichteten Ende 40 des Widerstandselements 4 und verläuft bis zum anschlussseitigen Ende 21 des Isolators 2. Das vierte Ausführungsbeispiel stellt dabei insbesondere eine hohe Zündzuverlässigkeit und einen nur geringen Verschleiß an den Elektroden bereit. Auch kann durch eine Kapazitätserhöhung im anschlussseitigen Bereich der Zündkerze 1 eine deutlich verbesserte elektromagnetische Verträglichkeit erreicht werden.

Zu allen beschriebenen Ausführungsbeispielen sei angemerkt, dass eine maximale relative Permittivität einen Wert von 100 nicht übersteigt, um immer noch eine ausreichende Durchschlagsfestigkeit zu haben, da festgestellt wurde, dass sich die Durchschlagsfestigkeit der Keramik umgekehrt proportional zu deren relativer Permittivität verhält.

Weiterhin sei zu allen beschriebenen Ausführungsbeispielen angemerkt, dass als Werkstoff der ersten Keramik 23 vorzugsweise Al₂O₃ verwendet wird und als zweite Keramik 24 vorzugsweise ein Material mit einer Perowskit-Struktur ABO₃. Das Mineral Perowskit weist auf dem A-Platz Ca auf und auf dem B-Platz Ti. Allerdings können verschiedene Kationen den Ca- bzw. Ti-Teil teilweise oder auch vollständig ersetzen. Hierbei können beispielsweise A²⁺B⁴⁺O₃-Perowskiten am A-Platz Sr, Ba, Mg und am B-Platz Ti, Zr, Hf, Sn, Ce aufweisen. Bei A³⁺B³⁺O₃-Perowskiten können am A-Platz Lanthaniden oder am B-Platz Al, Sc, V, Cr, Mn, Fe, Co sein. Bei A¹⁺B⁵⁺O₃-Perowskiten können den A-Platz Na, K, Rb und den B-Platz Nb, Ta, Sb einnehmen. Beispielhaft kann somit für die zweite Keramik 24 CaTiO₃ oder SrTiO₃, oder MgTiO₃ oder SrSnO₃ oder YAlO₃ verwendet werden.

Die Herstellung der Schutzschicht 30 bzw. auch von mehreren Schutzschichten, kann dabei auf vielfältige Weise erfolgen, beispielsweise durch Pastendruck oder Tauchbeschichtung. Auch kann der Isolator unter Verwendung von mehreren Kernen in einem Keramikspritzgussverfahren hergestellt werden, wobei die Keramikmaterialien von Innen (ausgehend von einem inneren Kern, welcher am späteren Isolator 2 die Durchgangsöffnung 20 definiert) nach außen aufgespritzt werden.

## Patentansprüche

1. Isolator für eine Zündkerze, umfassend:
- einen ersten Bereich aus einem ersten Keramikmaterial (23), welches eine erste Sintertemperatur aufweist,
- einen zweiten Bereich aus einem zweiten Keramikmaterial (24), welches eine zweite Sintertemperatur aufweist, und
- wenigstens eine erste Schutzschicht (30), welche zwischen dem ersten und zweiten Keramikmaterial angeordnet ist,
**dadurch gekennzeichnet, dass**
die erste Schutzschicht (30) aus einem dritten Keramikmaterial ist, welches eine dritte Sintertemperatur aufweist, welche kleiner als die erste Sintertemperatur und kleiner als die zweite Sintertemperatur ist.

2. Isolator nach Anspruch 1, **gekennzeichnet durch** eine zweite Schutzschicht (31), welche eine vierte Sintertemperatur aufweist, wobei die vierte Sintertemperatur kleiner als die dritte Sintertemperatur der ersten Schutzschicht (30) ist, und wobei die zweite Schutzschicht (31) im direkten Kontakt mit der ersten Schutzschicht (30) angeordnet ist.

3. Isolator nach einem der vorhergehenden Ansprüche, **dadurch gekennzeichnet, dass** eine Dicke (D3) der ersten Schutzschicht (30) gleich einer Dicke (D4) der zweiten Schutzschicht (31) ist.

4. Isolator nach einem der vorhergehenden Ansprüche, **dadurch gekennzeichnet, dass** eine Dicke der ersten und/oder zweiten Schutzschicht in einem Bereich von 5 bis 50 µm, vorzugsweise 10 bis 40 µm, besonders bevorzugt 20 bis 30 µm, liegt.

5. Isolator nach einem der vorhergehenden Ansprüche, **dadurch gekennzeichnet, dass** ein Temperaturunterschied zwischen den Sintertemperaturen der ersten Schutzschicht (30) und der zweiten Schutzschicht (31) in einem Bereich von kleiner oder gleich 100 K liegt und/oder dass ein Temperaturunterschied der Sintertemperaturen zwischen dem ersten Keramikmaterial und/oder dem zweiten Keramikmaterial sowie der ersten Schutzschicht und/oder der zweiten Schutzschicht mindestens 100 K beträgt.

6. Isolator nach einem der vorhergehenden Ansprüche, **dadurch gekennzeichnet,**
- **dass** das erste Keramikmaterial hauptsächlich Al₂O₃ umfasst, oder
- **dass** das erste Keramikmaterial als Basiswerkstoff Al₂O₃ und als Zusatzwerkstoff CaO und/oder SiO₂ und/oder MgO umfasst, wobei insbesondere der Zusatzwerkstoff einen Gewichtsanteil im hergestellten Isolator von maximal 15 Gew.-%, bevorzugt max. 10 Gew.-%, aufweist, und/oder
- **dass** das zweite Keramikmaterial TiO₂ umfasst.

7. Isolator nach einem der vorhergehenden Ansprüche, **dadurch gekennzeichnet, dass** die erste Schutzschicht (30) Nano-Al₂O₃ oder MgO oder MgO-stabilisiertes ZrO₂ oder MgAl₂O₄ umfasst.

8. Isolator nach einem der Ansprüche 2 bis 7, **dadurch gekennzeichnet, dass** die zweite Schutzschicht (31) MgO oder MgAl₂O₄ umfasst.

9. Isolator nach einem der vorhergehenden Ansprüche, **dadurch gekennzeichnet, dass** der erste Bereich (23) aus dem ersten Keramikmaterial eine kleinere Permittivität als der zweite Bereich (24) aus dem zweiten Keramikmaterial aufweist.

10. Zündkerze, umfassend einen Isolator nach einem der vorhergehenden Ansprüche.

## Claims

1. Insulator for a spark plug, comprising:
- a first region made of a first ceramic material (23), which has a first sintering temperature,
- a second region made of a second ceramic material (24), which has a second sintering temperature, and
- at least a first protective layer (30), which is arranged between the first and the second ceramic material,
**characterized in that**
the first protective layer (30) is made of a third ceramic material, which has a third sintering temperature which is lower than the first sintering temperature and lower than the second sintering temperature.

2. Insulator according to Claim 1, **characterized by** a second protective layer (31), which has a fourth sintering temperature, wherein the fourth sintering temperature is lower than the third sintering temperature of the first protective layer (30), and wherein the second protective layer (31) is arranged in direct contact with the first protective layer (30).

3. Insulator according to either of the preceding claims, **characterized in that** a thickness (D3) of the first protective layer (30) is the same as a thickness (D4) of the second protective layer (31).

4. Insulator according to one of the preceding claims, **characterized in that** a thickness of the first and/or second protective layer lies in a range from 5 to 50 µm, preferably 10 to 40 µm, particularly preferably 20 to 30 µm.

5. Insulator according to one of the preceding claims, **characterized in that** a temperature difference between the sintering temperatures of the first protective layer (30) and the second protective layer (31) lies in a region of less than or equal to 100 K and/or **in that** a temperature difference of the sintering temperatures between the first ceramic material and/or the second ceramic material and the first protective layer and/or the second protective layer is at least 100 K.

6. Insulator according to one of the preceding claims, **characterized**
- **in that** the first ceramic material primarily comprises Al₂O₃, or
- **in that** the first ceramic material comprises Al₂O₃ as base material and CaO and/or SiO₂ and/or MgO as additional material, wherein in particular the additional material has a proportion by weight in the insulator produced of at most 15% by weight, preferably at most 10% by weight, and/or
- **in that** the second ceramic material comprises TiO₂.

7. Insulator according to one of the preceding claims, **characterized in that** the first protective layer (30) comprises nano-Al₂O₃ or MgO or MgO-stabilized ZrO₂ or MgAl₂O₄.

8. Insulator according to one of Claims 2 to 7, **characterized in that** the second protective layer (31) comprises MgO or MgAl₂O₄.

9. Insulator according to one of the preceding claims, **characterized in that** the first region (23) made of the first ceramic material has a lower permittivity than the second region (24) made of the second ceramic material.

10. Spark plug, comprising an insulator according to one of the preceding claims.

## Revendications

1. Isolateur pour une bougie d'allumage, comprenant:
- une première région en un premier matériau céramique (23), qui présente une première température de frittage,
- une deuxième région en un deuxième matériau céramique (24), qui présente une deuxième température de frittage, et
- au moins une première couche de protection (30), qui est disposée entre le premier et le deuxième matériaux céramiques,
**caractérisé en ce que** la première couche de protection (30) est constituée d'un troisième matériau céramique, qui présente une troisième température de frittage, qui est inférieure à la première température de frittage et inférieure à la deuxième température de frittage.

2. Isolateur selon la revendication 1, **caractérisé par** une deuxième couche de protection (31), qui présente une quatrième température de frittage, dans lequel la quatrième température de frittage est inférieure à la troisième température de frittage de la première couche de protection (30), et dans lequel la deuxième couche de protection (31) est disposée en contact direct avec la première couche de protection (30).

3. Isolateur selon l'une quelconque des revendications précédentes, **caractérisé en ce qu'**une épaisseur (D3) de la première couche de protection (30) est égale à une épaisseur (D4) de la deuxième couche de protection (31).

4. Isolateur selon l'une quelconque des revendications précédentes, **caractérisé en ce qu'**une épaisseur de la première et/ou de la deuxième couche de protection se situe dans une plage de 5 à 50 µm, de préférence de 10 à 40 µm, et de préférence encore de 20 à 30 µm.

5. Isolateur selon l'une quelconque des revendications précédentes, **caractérisé en ce qu'**une différence de température entre les températures de frittage de la première couche de protection (30) et de la deuxième couche de protection (31) se situe dans une plage inférieure ou égale à 100 K et/ou **en ce qu'**une différence de température des températures de frittage entre le premier matériau céramique et/ou le deuxième matériau céramique ainsi que la première couche de protection et/ou la deuxième couche de protection vaut au moins 100 K.

6. Isolateur selon l'une quelconque des revendications précédentes, **caractérisé en ce que**
- le premier matériau céramique contient principalement du Al₂O₃, ou
- le premier matériau céramique comprend comme matériau de base du Al₂O₃ et comme matériau additionnel du CaO et/ou du SiO₂ et/ou du MgO, dans lequel en particulier le matériau additionnel présente une part pondérale dans l'isolateur fabriqué de 15 % en poids au maximum, de préférence de 10 % en poids en maximum, et/ou
- le deuxième matériau céramique comprend du TiO₂.

7. Isolateur selon l'une quelconque des revendications précédentes, **caractérisé en ce que** la première couche de protection (30) comprend du nano-Al₂O₃ ou du MgO ou du ZrO₂ stabilisé par MgO ou du MgAl₂O₄.

8. Isolateur selon l'une quelconque des revendications 2 à 7, **caractérisé en ce que** la deuxième couche de protection (31) contient du MgO ou du MgAl₂O₄.

9. Isolateur selon l'une quelconque des revendications précédentes, **caractérisé en ce que** la première région (23) composée du premier matériau céramique présente une permittivité plus faible que la deuxième région (24) composée du deuxième matériau céramique.

10. Bougie d'allumage, comprenant un isolateur selon l'une quelconque des revendications précédentes.
